# EUROPÄISCHE PATENTANMELDUNG

(11) **EP 0 466 074 A2**
(43) Veröffentlichungstag der Anmeldung: **15.01.1992**
(21) Anmeldenummer: 91111343.9
(22) Anmeldetag: 08.07.1991
(51) Int. Cl.: B05D 1/38

(54) **Verfahren zum Bemalen eines Gegenstandes**

(30) Priorität: 10.07.1990 DE 4021907
(71) Anmelder: Woller, Josef, D-81825 München (DE)
(72) Erfinder: Woller, Josef, D-81825 München (DE)
(74) Vertreter: Weber, Joachim, Dr.

(57) **Zusammenfassung**

Die Erfindung bezieht sich auf ein Verfahren zum Bemalen eines Gegenstandes, bei welchem ein mit dem Gegenstand verbundenes Trägermaterial (1) mit einem Füllmaterial (2) behandelt wird und nachfolgend zumindest eine erste Schicht (3) eines chemisch härtenden Lackes aufgetragen wird. Um eine dauerhafte Bemalung, welche hohen mechanischen Anforderungen genügt, zu erzeugen, ist erfindungsgemäß vorgesehen, daß nachfolgend nach zumindest teilweiser Härtung der ersten Schicht (3) eine Bemalung mit zumindest einer stark verdünnten, mit Farbpigmenten versehenen Lösung eines chemisch härtenden Lackes als zweite Schicht (4) aufgebracht wird, und daß nachfolgend nach zumindest teilweiser Härtung der zweiten Schicht eine Deckschicht (5) aufgetragen wird

## Beschreibung

Die erfindung bezieht sich auf ein Verfahren zum Bemalen eines Gegenstandes sowie auf eine Farbschicht aufgebaut nach dem Verfahren.

Die Erfindung geht aus von einem bekannten Verfahren, bei welchem ein mit dem Gegenstand verbundenes Trägermaterial mit einem Füllmaterial und nachfolgend mit zumindest einer ersten Schicht eines chemisch härtenden Lacks versehen wird. Es ist weiterhin bekannt, nachfolgend nochmals zumindest eine Deckschicht aus einem chemisch härtenden Lack aufzubringen. Weiterhin ist es bekannt, die einzelnen Schichten der chemisch härtenden Lacke jeweils vor der vollständigen chemischen Aushärtung der jeweils vorhergehenden Lackschicht aufzubringen, um eine Haftung der einzelnen Lackschichten zu erreichen.

Es sind nach dem Stand der Technik vielfältige Verfahren zum Bemalen eines Gegenstandes bekannt. Üblicherweise wird der Gegenstand selbst entsprechend vorbereitet, beispielsweise geschliffen, grundiert oder mit einem Füllmaterial bedeckt. Nachfolgend erfolgt das Auftragen einer Farbschicht, welche trochnet oder aushärtet und damit an der Oberfläche des Gegenstandes haftet. Diese Verfahren setzen voraus, daß die Farbmaterialien auf der Oberfläche des Gegenstandes anhaften, um eine dauerhafte Bemalung zu gewährleisten. Als Beispiel ist auf die Bemalung von Möbeln zu verweisen, beispielsweise auf dem Gebiet der Bauernmalerei. Zum Schutz der Bemalung kann nachfolgend noch ein Lack-Überzug aufgebracht werden, welcher als zusätzliche Deckschicht aufliegt.

Die aus dem Stand der Technik bekannten Verfahren zeichnen sich dadurch aus, daß unterschiedliche, separate Schichten vorhanden sind, welche aneinander haften. Daraus ergibt sich en wesentlicher Nachteil hinsichtlich der mechanischen Beständigkeit der Bemalung des Gegestandes. Da die Schichten einzeln aufeinander aufgetragen sind, sind diese durch mechanische Beeinflussung, beispielsweise Abrieb oder Kratzer wieder entfernbar, wodurch das Aussehen der Bemalung erheblich beeinträchtigt wird. Bei vielen heute insbesondere auf dem Gebiet der Innenarchitektur und Möbel verwendeten Materialien sind die Trägermaterialien mit einer Schicht aus einem chemisch härtenden Lack versehen. Es gibt beispielsweise Spanplatten, die in dieser Weise oberflächenbehandelt sind. Die oberste Schicht aus dem chemisch aushärtenden Lack weist eine sehr hohe Härte und mechanische Beständigkeit auf, so daß die Oberfläche des Gegenstandes auch starker mechanischer Beanspruchung standhält. Da derartige beschichtete Platten in weitem Maße zum Bau von Möbeln verwendet werden, erscheint es wünschenswert auch auf derartigen Oberflächen Bemalungen aufzubringen. Dies ist jedoch mit herkömmlichen Verfahren nicht möglich, da die Farben nicht entsprechend fest auf dem chemisch ausgehärteten Lack haften und somit bereits bei geringer mechanischer Beanspruchung entfernt werden.

Aus Luitpold Schleifer "Techniken des Malers", 3. Aufl., 1965, S. 95, Karl Gröner Verlag, Ulm-Söflingen ist es bekannt, einen Lackgrund mit einer weiteren Llackschicht zu versehen und anschließend eine Überlackierung vorzunehmen. Diese Vorgehensweise erweist sich vielfach als nicht zufriedenstellend, insbesondere dann, wenn der Lackgrund keine ausreichenden Haftung für die nachfolgenden Lackschichten gewährleistet und/oder die gewünschte Art der Bemalung in der beschriebenen Weise nicht erzeugbar ist, beispielsweise weil sie zu dick auftragen würde.

Das Buch Dr. H. Kittel "Lehrbuch der Lacke und Beschichtungen", Bd. IV, 1976, S. 359, 368, 394, Verlag W. A. Colomb in der H. Heenemann GmbH, Berlin-Oberschwandorf offenbart dem Fachmann, daß es möglich ist, chemisch härtende Lacke zuverwenden, wobei die jeweils nachfolgende Lackschicht vor vollständiger Aushärtung der vorhergehenden Lackschicht aufgebracht werden kann.

Der Erfindung liegt die Aufgabe zugrunde, ein Verfahren zum Bemalen eines Gegenstandes sowie eine nach dem Verfahren aufgebaute Farbschicht zu schaffen, wobei das Verfahren bei einfacher Durchführbarkeit zu einer Bemalung mit einer großen mechanischen Haltbarkeit und Festigkeit führt und zugleich höchsten optischen Anforderungen genügt.

Erfindungsgemäß wird die Aufgabe durch die Merkmalskombination des Hauptanspruches gelöst, die Unteransprüche zeigen vorteilhafte weitere Ausgestaltungen der Erfindung.

Das erfindungsgemäße Verfahren zeichnet sich durch eine Reihe erheblicher Vorteile aus.

Da erfindungsgemäß die Malerei in die zweite Schicht integriert wird und eine dritte Schicht aufgebracht wird, welche jeweils aus demselben Material bestehen, wie die erste Schicht, welche auch als Grundierungsschicht bezeichnet werden kann, ergibt sich kein üblicher schichtweiser Aufbau, bei welchem nur mehrere unterschiedliche Farbschichten übereinander gelagert sind. Vielmehr ist es erfindungsgemäß möglich, die Schichten zu einer einzigen, homogenen, untereinander verbundenen Schicht zu verbinden. Daraus folgt, daß die mechanische Festigkeit der gesamten Bemalung gleich ist zu der mechanischen Festigkeit einer Schicht des chemisch härtenden Lacks. Die mit den Farbpigmenten versehene, stark verdünnte zweite Schicht wird somit zwischen die erste und die dritte Schicht vollständig eingebunden, sämtliche Schichten sind miteinander vernetzt und bilden nachfolgend eine einzige homogene Lackschicht mit einer integrierten Malerei. Dabei ist eine einzelne schichtweise Ablösung beispielsweise der dritten Schicht oder der bemalten zweiten Schicht nicht möglich.

In einer vorteilhaften Weiterbildung der Erfindung ist vorgesehen, daß für die Erzeugung der zweiten Schicht ein farbloser, chemisch härtender Lack verwendet wird. In ebensolcher Weise ist es möglich, einen derartigen Lack für die dritte Schicht zu verwenden. Es ist jedoch auch denkbar, den Lack selbst in einem Grundton einzufärben, um die Wirkung der Malerei zu unterstützen und/oder eine Zusammenwirkung mit dem Lack der ersten Schicht hervorzurufen, welcher üblicherweise eingefärbt ist.

Eine besonders günstige Vorgehensweise bei der Erzeugung der zweiten Schicht besteht darin, daß der farblose Lack zur Erzeugung dieser Schicht mit Härter vermischt und anschließend verdünnt und mit den Farbpigmenten versehen wird. Die Farbpigmente können dabei vorteilhafterweise in Form einer pastösen Künstlermalfarbe zugegeben werden. Durch die starke Verdünnung des Lackes für die zweite Schicht kann sich bei der Bemalung der Eindruck einer Aquarell-Malerei ergeben, welche sonst nur auf saugfähigem Papier möglich ist. Dieser Effekt ergibt sich, ebenso wie die innige homogene Verbindung der einzelnen Schichten, dadurch, daß die Weiterverarbeitung jeweils erfolgt, bevor die vorher aufgebrachte Schicht restlich durchgehärtet ist.

Die Verdünnung des Lacks zur Erzeugung der zweiten Schicht beträgt vorteilhafterweise 1:9.

Die dritte Schicht kann durch eine weitere, ebenfalls aus aushärtbarem Lack bestehende vierte Schicht abgedeckt werden, um insgesamt eine härtere und beständigere Deckschicht zu erzeugen. Dabei wird dritte Schicht bevorzugterweise sofort nach dem physikalischen Abtrocknen angeschliffen.

Das erfindungsgemäße Verfahren kann bevorzugterweise zur Bemalung von Möbeln oder Einbauten in Gebäuden verwendet werden. Da erfindungsgemäß eine mit einer Bemalung versehenen homogene, chemisch und mechanisch sehr widerstandsfähige Lackschicht geschaffen wird, eignet sich das Verfahren insbesondere zur Ausgestaltung von Bädern oder Feuchträumen.

Im folgenden wird die Erfindung anhand von Ausführungsbeispielen in Verbindung mit der Zeichnung beschrieben. Dabei zeigt:
- Fig. 1: eine schematische Schnittansicht des Aufbaus einer gemäß dem erfindungsgemäßen Verfahren hergestellten bemalten Oberfläche.

In Fig. 1 ist ein Trägermaterial 1 dargestellt, welches beispielsweise in Form einer Spanplatte ausgebildet sein kann. Es ist jedoch auch möglich, eine Tischlerplatte (Sperrholz), eine Massivholzplatte oder eine mitteldichte Faserplatte zu verwenden. Auf der Oberfläche des Trägermaterials 1 ist ein Füllmaterial 2 aufgetragen, um Unebenheiten auszugleichen und, wie aus dem Stand der Technik bekannt, eine ebene Oberfläche zu schaffen. Die Grundierung erfolgt beispielsweise mit einem DD-Füller, beispielsweise einem Acrylfüller, welcher für einen nachfolgenden Auftrag eines farbigen, chemisch aushärtenden Lackes (DD-Lack) geeignet ist. Die Grundierung kann durch zwei bis dreimaligen Auftrag mit entsprechenden Zwischenschliffen erzeugt werden.

Auf das Füllmaterial 2 wird eine erste Schicht 3 aufgebracht, welche in Form einer farbigen oder farblosen Lackierung aus einem chemisch aushärtenden Lack besteht. Auch hierbei kann die erste Schicht durch mehrmaligen Auftrag mit Zwischenschliffen ausgebildet sein.

Erfindungsgemäß ist auf der ersten Schicht 3 die mit Farbpigmenten versehene zweite Schicht 4 aufgebracht. Diese besteht aus einem stark verdünnten chemisch härtenden Zweikomponentenlack beispielsweise mit einer Verdünnung von 9:1. Als Lack eignet sich beispielsweise ein PUR-Kunststofflack oder DD-Kunststofflack Marke Röladur der Fa. Zimmermann und Fechter KG, Frankfurt am Main. Durch geeignete Zubereitung der Lacke ist es möglich, die Verarbeitungszeit in einem Zeitraum von drei Stunden bis mehreren Tagen zu halten, um auf diese Weise die nächstfolgende Lackschicht auftragen zu können, bevor die vorher aufgebrachte Lackschicht vollständig durchgehärtet ist. Die Lacke bieten die Möglichkeit, einen weiteren Deckauftrag bereits nach einem relativ kurzen Zeitraum von beispielsweise drei bis vier Stunden Trocknungszeit aufzubringen und dabei kann bereits ein Zwischenschliff vorgenommen werden. Erfindungsgemäß wird die Lackmischung mit einer Verdünnung vermischt, bespielweise 10 Teile Lack und 90 Teile Verdünnung. Nachfolgend wird in den Lack die Farbe eingebracht, beispielsweise unter Verwendung von Künstlerfarbe, welche in pastöser Form vorliegt und aus Farbpigmenten und Bindemitteln, beispielsweise Leinöl, Sonnenblumenöl oder Mohnöl bestehen. Es eignen sich hierbei beispielweise Künstlerfarben der Fa. H. Schmincke & Co., 4006 Erkrath-Unterfeldhaus.

Das Aufbringen der Künstlerfarbe erfolgt, wie in der Malerei üblich, von einem Brett, auf welchem der Künstler die Farben vormischen und/oder vorverdünnen kann, um sie mit dem Pinsel zu übertragen. Die Farbe wird, in Abhängigkeit von dem jeweils zu erzeugenden künstlerischen Eindruck und der Ausgestaltung des Bildes zunächst in geringen Mengen auf die stark verdünnte Lackschicht aufgebracht, wobei bevorzugterweise zunächst mit hellen Farben zu beginnen ist, während die dunkleren Farbtöne später folgen können. Die Künstlerfarbe wird dann mit dem Pinsel in die schwimmende Fläche der verdünnten Lackschicht eingebracht. Um die Bemalung größerer Flächen zu vereinfachen, ist es günstig, wenn die stark verdünnte Lackschicht jeweils in kleineren Bereichen aufgetragen und mit der farbigen Bemalung versehen wird. Sehr großflächige Kunstwerke lassen sich somit bereichsweise erzeugen.

Die nunmehr erzeugte dünne, farbige Lackverdünnung kann beispielsweise mit einem Pinsel auf die erste Lackschicht aufgebracht werden, die Viskosität der Lackschicht entspricht dabei der von Wasserfarben.

Um die Haftung der zweiten Schicht auf der ersten Schicht zu verbessern, kann die erste Schicht sofort nach dem physikalischen Abtrocknen mit einer Körnung von 220 bis 280 zwischengeschliffen werden.

Die Verwendung chemisch härtender Lacke bietet den Vorteil, daß die jeweils vorher aufgebrache Lackschicht nicht aufgelöst und damit zerstört wird, sondern nur leicht angelöst wird, so daß sich eine homogene Verbindung der einzelnen Schichten, nicht jedoch deren Auflösung ergibt. Dabei spielt insbesondere die lange Verarbeitungszeit des Lackes in Verbindung mit dem hohen Anteil der Verdünnung eine ausreichende Rolle, da zur Erzeugung der zweiten Schicht ausreichend Zeit zur Bemalung zur Verfügung steht. Es ist erfindungsgemäß selbstverständlich möglich, die zweite Schicht aus mehreren Farben aufzubauen, diese werden in üblicher Weise vorbereitet und nacheinander zu einem Gesamtgemälde komponiert. Es ist auch möglich, nachträglich Farbkorrekturen oder Übermalungen vorzunehmen.

Nachfolgend auf die Erzeugung der zweiten Schicht 4 wird eine dritte Schicht 5 aufgebracht, welche auch aus mehreren Schichten aufgebaut sein kann, welche zwischengeschliffen sind. Erfindungsgemäß muß auch die Aufbringung der dritten Schicht vor dem chemischen Aushärten des Lackes der zweiten Schicht erfolgen. Die dritte Schicht wird üblicherweise aus einem farblosen chemisch aushärtbaren Lack gebildet.

Um erfindungsgemäß zu vermeiden, daß bei der Bemalung, d.h. der Ausgestaltung der zweiten Schicht 4 Zeitprobleme auftreten, ist es auch möglich, zusätzlich auf die erste Schicht 3 nochmals eine Lackschicht aufzubringen, um die chemische Reaktion erneut in Gang zu setzen. Desweiteren ist es möglich, zur Vermeidung einer Aushärtung der zweiten Schicht während des Malvorganges eine zusätzliche Zwischenschicht mit einer Lackmischung von 10 Teilen Lack und 90 Teilen Verdünnung auf die unvollendete Malerei aufzubringen. Auf diese Zwischenschicht kann nachfolgend eine weitere Bemalung aufgebracht werden.

Das erfindungsgemäße Verfahren gestattet es, die künstlerische Malerei der zweiten Schicht mit einem Pinsel aufzutragen, es sind jedoch auch andere Auftragsverfahren möglich. Die erste und die dritte Schicht sowie sämtliche Zwischenschichten können mit üblichen Spritz- oder Lackierauftragsverfahren aufgebracht werden.

Die Erfindung ist nicht auf die gezeigten Ausführungsbeispiele beschränkt. Vielmehr ergeben sich für den Fachmann im Rahmen der Erfindung vielfältige Abwandlungs- und Modifikationsmöglichkeiten.

## Patentansprüche

1. Verfahren zum Bemalen eines Gegenstandes, bei welchem ein mit dem Gegenstand verbundenes Trägermaterial (1) mit einem Füllmaterial (2) und nachfolgend zumindest eine erste Schicht (3) eines chemisch härtenden Lacks aufgetragen wird, dadurch gekennzeichnet, daß nachfolgend nach zumindest teilweiser Härtung der ersten Schicht (3) eine Bemalung mit zumindest einer stark verdünnten, mit Farbpigmenten versehenen Lösung des chemisch härtenden Lacks als zweite Schicht (4) aufgebracht wird und daß nachfolgend nach zumindest teilweiser Härtung der zweiten Schicht (4) zumindest eine Deckschicht aus dem chemisch härtenden Lack als dritte Schicht (5) aufgetragen wird.

2. Verfahren nach Anspruch 1, dadurch gekennzeichnet, daß für die Erzeugung der zweiten Schicht (4) ein farbloser, chemisch härtender Lack verwendet wird.

3. Verfahren nach Anspruch 1 oder 2, dadurch gekennzeichnet, daß für die Erzeugung der dritten Schicht (5) ein farbloser, chemisch härtender Lack verwendet wird.

4. Verfahren nach Anspruch 2 oder 3, dadurch gekennzeichnet, daß der farblose Lack zur Erzeugung der zweiten Schicht (4) mit Härter vermischt und anschließend verdünnt und mit den Farbpigmenten versehen wird.

5. Verfahren nach einem der Ansprüche 1 bis 4, dadurch gekennzeichnet, daß die Verdünnung des Lacks zur Erzeugung der zweiten Schicht (4) 1:9 beträgt.

6. Verfahren nach einem der Ansprüche 1 bis 5, dadurch gekennzeichnet, daß die Farbpigmente in Form einer pastösen Künstlermalfarbe zugegeben werden.

7. Verfahren nach einem der Ansprüche 1 bis 6, dadurch gekennzeichnet, daß das Aufbringen der zweiten (4) und der dritten (5) Schicht innerhalb der Aushärtezeit der jeweiligen Lacke erfolgt.

8. Verfahren nach einem der Ansprüche 1 bis 7, dadurch gekennzeichnet, daß auf die dritte Schicht (5) eine vierte Schicht aus dem aushärtbaren Lack aufgebracht wird.

9. Verfahren nach Anspruch 8, dadurch gekennzeichnet, daß die dritte Schicht (5) sofort nach dem pysikalischen Abtrocknen geschliffen wird.

10. Farbschicht auf einem Trägermaterial (1) mit einer auf dem Trägermaterial (1) aufgebrachten Füllmaterialschicht (2) und mit zumindest einer auf dem Füllmaterial (2) aufgebrachten ersten Schicht (3) einer Lackierung aus einem chemisch härtenden Lack, gekennzeichnet durch eine zweite Schicht (4) aus einem chemisch härtenden Lack, welche mit Farbpigmenten versehen ist und eine als Deckschicht aufgebrachte dritte Schicht (5) aus einem chemisch härtenden Lack.

11. Farbschicht auf einem Trägermaterial, aufgebaut nach einem Verfahren gemäß den Ansprüchen 1 bis 9.

12. Gegenstand mit einer Oberflächenbeschichtung, aufgebracht nach dem Verfahren nach einem der Ansprüche 1 bis 9.

13. Gegenstand nach Anspruch 12, dadurch gekennzeichnet, daß der Gegenstand ein Möbelstück ist.
